# EUROPÄISCHE PATENTSCHRIFT

(11) **EP 2 598 664 B1**
(45) Veröffentlichungstag und Bekanntmachung des Hinweises auf die Patenterteilung: **18.01.2017**
(21) Anmeldenummer: 11761484.2
(22) Anmeldetag: 25.07.2011
(51) Int. Cl.: C22C 21/00, C22F 1/02, C22F 1/04

(54) **HOCHTEMPERATURBELASTBARER MIT SCANDIUM LEGIERTER ALUMINIUM-WERKSTOFF MIT VERBESSERTER EXTRUDIERBARKEIT**
HIGH TEMPERATURE SCANDIUM-CONTAINING ALUMINIUM ALLOY WITH IMPROVED EXTRUDABILITY
ALLIAGE À BASE D'ALUMINIUM CONTENANT DU SCANDIUM POU HAUTES TEMPÉRATURES ET AVEC UNE EXTRUDABILITE AMÉLIORÉE

(30) Priorität: 29.07.2010 DE 102010032768
(43) Veröffentlichungstag der Anmeldung: 05.06.2013
(73) Patentinhaber: Airbus Operations GmbH, 21129 Hamburg (DE)
(72) Erfinder: PALM, Frank, 82008 Unterhaching (DE)
(74) Vertreter: Kopf Westenberger Wachenhausen Patentanwälte PartG mbB
(86) Internationale Anmeldenummer: PCT/DE2011/001504
(87) Internationale Veröffentlichungsnummer: WO 2012/013185

(56) Entgegenhaltungen:
- US-A- 4 104 061
- US-A1- 2010 139 815

## Beschreibung

Die Erfindung betrifft einen hochtemperaturbelastbaren, mit Scandium legierten Aluminium-Werkstoff, ein Verfahren zu seiner Herstellung sowie die Verwendung eines Verfahrens zu seiner Herstellung.

Sowohl in der Luftfahrt als auch in der Fahrzeugtechnik werden spezielle Legierungen benötigt, um Halbzeuge und Bauteile mit hoher Festigkeit sowie Duktilität herzustellen. Daneben spielt das Gewicht und die Korrosionsbeständigkeit eine wichtige Rolle.

In den vergangenen vier Jahrzehnten ist die Herstellung von höherfesten mit Scandium legierten Aluminium-Werkstoffen in verschiedenen Halbzeugformen, wie z.B. Bleche, Profile, Schmiedeteile oder Guss, vielfach beschrieben worden. Diese Werkstoffe weisen eine hohe Festigkeit, eine hohe metallurgische Stabilität und einen sehr guten Korrosionswiderstand auf. Der verbesserten Festigkeit dieser Werkstoffe liegt die Ausscheidung von kohärenten Al₃Sc-Phasen zu Grunde, die mittels definierter Wärmebehandlung gezielt erzeugt werden können.

Mit Scandium legierte Aluminium-Magnesium-Werkstoffe sind beispielsweise aus US 3619181, US 6258318 B1 oder EP 0918095 A1 bekannt. Ein Verfahren zur Herstellung von mit Scandium oder Zirkon legierten Aluminiumblechmaterialien mit erhöhter Risszähigkeit ist in DE 102 48 594 A1 be-schrieben. Aus US 4,104,061 ist ein Verfahren zur Entfernung von Verunreinigungen aus einer Metalllegierung bekannt, bei dem eine Legierungen mehreren Zyklen bestehend aus einer Vakuumentgasung und einer Begasung mit einem reinigenden Gas unterworfen wird.

Mit Scandium legierte Aluminium-Werkstoffe weisen allerdings oft keine ausreichend hohe, dauerhafte Festigkeit bei erhöhten Temperaturen auf. Es ist beispielsweise bekannt, dass das Strangpressen von AlMgSc-Legierungen bei relativ niedrigen Temperaturen zwischen 300 und 350°C stattfinden muss, da ansonsten die hohe Temperatur des Pressbolzens zur ungewollten Entfestigen des AlMgSc-Materials infolge von Alterung der Al₃Sc-Ausscheidungen führt. Bei diesen Temperaturen ist jedoch der Umformungswiderstand dieser Legierung deutlich erhöht, so dass nur mit einer verringerten Pressgeschwindigkeit gearbeitet werden kann. Diese Problematik wird zusätzlich verstärkt durch die Erwärmung des stranggepressten AlMgSc-Werkstoffs während des Umformungsvorgangs innerhalb der Strangpressmatrize. Dieser als adiabatische Erwärmung bekannte Prozess läuft zwangsläufig während des Strangpressens von Aluminium-Werkstoffen ab und führt zu einer weiteren Erwärmung des AlMgSc-Materials, so dass trotz einer definierten Erwärmung des Pressbolzens auf 350°C in der Legierung auf Grund der Umformarbeit kurzfristig 400°C oder bei großer Pressgeschwindigkeit sogar 450°C erreicht werden. Werkstofftechnisch betrachtet, ist das Ergebnis einer zusätzlichen Wärmezufuhr gleichzusetzen mit einer deutlichen Überalterung und einer damit einhergehenden Entfestigung der Legierung. Ein solches entfestigtes Material zeigt beispielsweise eine deutlich verringerte Zugfestigkeit.

Es besteht somit Bedarf an einem Aluminium-Werkstoff, der diese Nachteile nicht aufweist.

Aufgabe der vorliegenden Erfindung besteht darin, ein Verfahren zur Herstellung eines mit Scandium legierten Aluminium-Werkstoffs sowie die Verwendung eines solchen Verfahrens bereitzustellen, wodurch die Hochtemperaturbelastbarkeit dieses Werkstoffs verbessert wird. Es ist ferner wünschenswert, ein Verfahren zur Herstellung eines mit Scandium legierten Aluminium-Werkstoffs sowie die Verwendung eines solchen Verfahrens bereitzustellen, das es ermöglicht, die Menge an eingesetztem Scandium zu verringern.

Eine weitere Aufgabe der vorliegenden Erfindung ist es, einen mit Scandium legierten Aluminium-Werkstoff sowie ein Verfahren zu seiner Herstellung bereitzustellen, wobei der mit Scandium legierten Aluminium-Werkstoff eine verbesserte Festigkeit und eine verbesserte thermische Stabilität aufweist. Darüber hinaus ist es wünschenswert, einen mit Scandium legierten Aluminium-Werkstoff bereitzustellen, der bei hohen Temperaturen umgeformt werden kann, ohne dass eine Entfestigung der Legierung auftritt. Des Weiteren ist es wünschenswert, dass der mit Scandium legierten Aluminium-Werkstoff eine verbesserte Strangpressbarkeit aufweist und mit hohen Pressgeschwindigkeiten verarbeitet werden kann.

Eine erfindungsgemäße Lösung wird in den unabhängigen Ansprüchen wiedergegeben. Bevorzugte Ausführungsformen ergeben sich durch Kombination mit den Merkmalen der Unteransprüche.

Gemäß einem Aspekt der Erfindung wird eine Verwendung eines Verfahrens, umfassend die Schritte: (a) Einbringen eines Vormaterials umfassend eine Legierung umfassend die Metalle Aluminium und Scandium in eine Vakuumkammer,wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, (b) Vakuumentgasen des Vormaterials bei einem Vakuum von 0,1 bis 10⁻⁸ mbar und einer Temperatur von 275 bis 400 °C über eine Dauer von 15 bis 30 min, (c) Begasen des Vormaterials mit Stickstoff über eine Dauer von 1 bis 30 min, wobei der Stickstoff einen Wassergehalt von weniger als 1000 ppm enthält, und (d) abschließendes Vakuumentgasen des Vormaterials bei einem Vakuum von 0,1 bis 10⁻⁸ mbar und einer Temperatur von 275 bis 400 °C über eine Dauer von 15 bis 30 min, zur Herstellung eines hochtemperaturbelastbaren, mit Scandium legierten Aluminium-Werkstoffs, wobei das Verfahren einen weiteren, zusätzlichen Schritt (e) umfasst, in dem das Vormaterial direkt in Anschluss an Schritt (d) in der Vakuumkammer verdichtet wird, angegeben.

Gemäß einem weiteren Aspekt der Erfindung wird ein Verfahren zur Herstellung eines hochtemperaturbelastbaren, mit Scandium legierten Aluminium-Werkstoffs angegeben umfassend die Schritte: (a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, wobei das Vormaterial nach dem Schmelzspinn-Verfahren hergestellt wurde, (b) Vakuumentgasen des Vormaterials bei einem Vakuum von 0,1 bis 10⁻⁸ mbar und einer Temperatur von 275 bis 400 °C über eine Dauer von 15 bis 30 min, (c) Begasen des Vormaterials mit Stickstoff über eine Dauer von 1 bis 30 min, wobei der Stickstoff einen Wassergehalt von weniger als 1000 ppm enthält, und (d) abschließendes Vakuumentgasen des Vormaterials bei einem Vakuum von 0,1 bis 10⁻⁸ mbar und einer Temperatur von 275 bis 400 °C über eine Dauer von 15 bis 30 min, wobei das Verfahren einen weiteren, zusätzlichen Schritt (e) umfasst, in dem das Vormaterial direkt in Anschluss an Schritt (d) in der Vakuumkammer verdichtet wird.

Gemäß einem weiteren Aspekt der vorliegenden Erfindung, wird ein hochtemperaturbelastbarer, mit Scandium legierter Aluminium-Werkstoff bereitgestellt, der durch ein Verfahren erhältlich ist, das die folgenden Schritte umfasst: (a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, wobei das Vormaterial nach dem Schmelzspinn-Verfahren hergestellt wurde, (b) Vakuumentgasen des Vormaterials bei einem Vakuum von 0,1 bis 10⁻⁸ mbar und einer Temperatur von 275 bis 400 °C über eine Dauer von 15 bis 30 min, (c) Begasen des Vormaterials mit Stickstoff über eine Dauer von 1 bis 30 min, wobei der Stickstoff einen Wassergehalt von weniger als 1000 ppm enthält, und (d) abschließendes Vakuumentgasen des Vormaterials bei einem Vakuum von 0,1 bis 10⁻⁸ mbar und einer Temperatur von 275 bis 400 °C über eine Dauer von 15 bis 30 min, wobei das Verfahren einen weiteren, zusätzlichen Schritt (e) umfasst, in dem das Vormaterial direkt in Anschluss an Schritt (d) in der Vakuumkammer verdichtet wird.

Bevorzugte Ausführungsformen sind in den entsprechenden, abhängigen Ansprüchen offenbart.

Das erfindungsgemäße Verfahren und/oder dessen Verwendung erlaubt die Herstellung von AlSc-Werkstoffen, die ein größeres Verarbeitungsfenster für die Herstellung von Halbzeugen aufweisen. Beispielsweise können die nach dem erfindungsgemäßen Verfahren und/oder dessen Verwendung hergestellten Werkstoffe bei höheren Temperaturen, schnelleren Auspressgeschwindigkeiten und höheren Verpress-Verhältnissen verarbeitet werden. Dies ist beispielsweise für die Herstellung von Halbzeugen mittels des Strangpress-Verfahrens von Vorteil.

Des Weiteren ermöglicht die Erfindung die Herstellung leichter und korrosionssicherer AlSc-Werkstoffe mit sehr hoher Warmfestigkeit. Diese erfindungsgemäß hergestellten Werkstoffe weisen eine hohe Zähigkeit und Schadenstoleranz auf und ermöglichen eine kostengünstige Prozessführen. Das erfindungsgemäße Verfahren und dessen Verwendung hat den Vorteil, dass die Verstärkung "in situ" erfolgt und beispielsweise keine nanoskaligen Verstärkungsphasenpulver eingesetzt werden müssen, die schwer zu verarbeiten und explosionsgefährlich sind.

Unter einem "Aluminium-Werkstoff" wird im Sinne der vorliegenden Erfindung ein metallisches Material verstanden, das im Wesentlichen aus Aluminium besteht und mit weiteren Metallen legiert sein kann.

Ein "hochtemperaturbelastbarer AlSc-Werkstoff" im Sinne der vorliegenden Erfindung ist ein mit Scandium und gegebenenfalls noch weiteren Metallen legierter Aluminium-Werkstoff, dessen Gefüge oder Mikrostruktur bei einer Temperaturbelastung von mehr als 350°C weitestgehend stabil bleibt, d.h. die Korngröße und die Menge der Ausscheidungen, sowie deren Größe und Verteilung bleibt weitgehend konstant, so dass der Werkstoff bei Raumtemperatur ähnliche Festigkeitseigenschaften besitzt wie vor der Temperaturbeaufschlagung. Ein "hochtemperaturbelastbarer AlSc-Werkstoff" im Sinne der vorliegenden Erfindung weist vorzugsweise nach einer Temperaturbeaufschlagung von 350°C gegenüber dem Ausgangsmaterial bei Raumtemperatur einen Abfall in der Zugfestigkeit Rₘ von weniger als 5% auf und/oder nach einer Temperaturbeaufschlagung von 375°C gegenüber dem Ausgangsmaterial bei Raumtemperatur einen Abfall in der Zugfestigkeit Rₘ von weniger als 10% auf.

Ein hier beschriebene Verwendung eines Verfahren zur Herstellung eines hochtemperaturbelastbaren, mit Scandium legierten Aluminium-Werkstoffs umfasst die folgenden Verfahrensschritte: (a) Einbringen eines Vormaterials umfassend eine Legierung umfassend die Metalle Al und Sc in eine Vakuumkammer (b) Vakuumentgasen des Vormaterials, (c) Begasen des Vormaterials mit Stickstoff, (d) abschließendes Vakuumentgasen des Vormaterials, und (e) Verdichten des Vormaterials direkt im Anschluss an Schritt (d) in der Vakuumkammer.

Das in dem Verfahren eingesetzte Vormaterial umfasst eine Legierung umfassend die Metalle Aluminium und Scandium. Die Menge an Scandium in der Legierung ist 0,7 Gew.-% bezogen auf die Gesamtmasse der Legierung.

Die Legierung umfasst zusätzlich Zr, das in Aluminium-Materialien ähnliche Eigenschaften wie Scandium aufweist. Dieses Element kann sich mit dem Scandium additiv verhalten, d.h. es kann mit dem Scandium in dem Aluminium-Material zwangsgelöst werden und so eine Festigungssteigerung durch Ausscheidungshärtung ermöglichen. Dabei wird die Al₃Sc Phase dadurch modifiziert, dass ein Teil des Scandiums durch Zr ersetzt wird.

Die in der vorliegenden Erfindung als Vormaterial eingesetzte Legierung umfasst, neben Aluminium und Scandium, zusätzlich Zirkon in einer Menge von 0,3 Gew.-%.

Es wird angenommen, dass durch den Zusatz von Zirkon in eine AlSc-Legierung die ausgeschiedene Al₃Sc-Phase zu Al₃Sc₁₋ₓZrₓ modifiziert wird, ohne dass sie an ihrer festigkeitssteigernden Wirkung verliert. Durch den Zirkon-Zusatz kann z.B. die minimale Abkühlungsgeschwindigkeit verringert werden, die eingehalten werden muss, um einen mit Scandium und Zirkon übersättigten Mischkristall zu erzeugen. Die Überalterung und damit der Rückgang der Verfestigungsfähigkeit wird verlangsamt. Dadurch kann die AlScZr-Legierung über einen längeren Zeitraum eine bestimmte Temperatur aushalten, bevor sie zu überaltern beginnt. Gleichzeitig erlaubt der Einsatz von Zirkon eine gewisse Verringerung der Menge an Scandium in der Legierung, welches auf Grund seiner Seltenheit ein relativ teures Legierungselement ist.

Die Legierung umfasst zusätzlich zu den vorgenannten Legierungselementen Mg und Mn Durch den Zusatz dieser Elemente können die Eigenschaften des aus dem Vormaterial hergestellten Werkstoffs gezielt beeinflusst werden. Der Zusatz von Magnesium und Mangan erhöht die Festigkeit des Aluminium-Werkstoffs und ermöglicht so die Herstellung besonders harter Werkstoffe.

Das Vormaterial umfasst eine Legierung umfassend die Metalle Aluminium, Magnesium, Mangan, Scandium und Zirkon.

In kommerziell erhältlichen Aluminium-Legierungen sind in der Regel immer auch unerwünschte, aber meist tolerierbare, Verunreinigungen enthalten. Beispiele für solche Verunreinigungen sind Elemente wie z.B. AlkaliMetalle, Fe, Si, Be oder In. Diese Verunreinigungen können jeweils in einer Menge bis zu etwa 0,5 Gew.-% vorhanden sein, und insgesamt in einer Menge bis zu 2 Gew.-%, jeweils bezogen auf die Gesamtmasse der Legierung. Solche Verunreinigungen beeinträchtigen jedoch weder das erfindungsgemäße Verfahren oder dessen Verwendung, noch den erfindungsgemäßen AlSc-Werkstoff.

In der vorliegenden Erfindung wird eine AlMgMnScZr-Legierung als Vormaterial eingesetzt, die in der Hauptsache aus Aluminium sowie Zulegierungen von 4,3 Gew.-% Magnesium, 0,7 Gew.-% Scandium, 0,3 Gew.-% Zirkon und 0,5 Gew.-% Mangan besteht, jeweils bezogen auf das Gesamtgewicht der Legierung, wobei der Anteil an Verunreinigungen wie Fe, Si, Zn, usw. An dem Gesamtgewicht der Legierung unterhalb von 0,5 Gew.-% liegt.

Gemäß einer Ausführungsform wird das Vormaterial als partikelförmiges Material eingesetzt, z.B. in Form eines Pulvers, eines Granulats oder in Form von Flocken. Gemäß einer Ausführungsform wird das Vormaterial als lose Schüttung in die Vakuumkammer eingebracht. Die Schüttdichte kann beispielsweise zwischen 5 und 40%, 10 und 30 % oder 15 und 20% liegen. Es besteht jedoch auch die Möglichkeit das Vormaterial auf eine Dichte von bis zu 50% vorzukompaktieren.

Gemäß einer Ausführungsform wird als Vormaterial ein schnell erstarrtes Material eingesetzt, das mittels eines pulvermetallurgischen Schnellerstarrungs-Verfahrens (engl. "rapid solidification processing") erhalten wurde. Die beschleunigte Abkühlung ermöglicht es, erheblich mehr Scandium in dem übersättigten Mischkristall zu lösen, als dies im Gleichgewichtszustand möglich wäre. Beispielsweise kann die Abkühlung des Vormaterials bei Abkühlgeschwindigkeiten von 100 bis 10⁹ K/s erfolgen, z.B. bei Abkühlungsgeschwindigkeiten von 1000 bis 10⁸ K/s, von 10⁴ bis 10⁷ K/s oder von 10⁵ bis 10⁶ K/s. Geeignete Verfahren zur Herstellung eines schnell erstarrten Vormaterials sind beispielsweise Verdüsen oder Atomisieren, das Schleuder-Kokillen-Verfahren, Splat-Cooling oder das Schmelzspinn-Verfahren.

Gemäß einer bevorzugten Ausführungsform wird das Vormaterial mittels des Schmelzspinn-Verfahrens hergestellt. Bei diesem Verfahren wird die aufgeschmolzene Legierung durch eine keramische Düse auf einen rasch rotierenden, wassergekühlten Metallzylinder aufgegossen. Der innige Kontakt zwischen dem sich bildenden Metallfilm und dem Zylinder sowie dessen hohe Wärmeleitfähigkeit bewirken eine extrem schnelle Abkühlung. Vor einer vollen Umdrehung des Metallzylinders wird der Metallfilm abgehoben, so dass sich ein kontinuierliches dünnes Band bildet. Die Abkühlungsgeschwindigkeit korreliert mit der Banddicke, die wiederum durch die Walzengeschwindigkeit gesteuert werden kann. Die Banddicke kann beispielsweise zwischen 0,01 und 1,00 mm liegen. Vorzugsweise beträgt die Banddicke weniger als 0,1 mm. Das so erhaltene Band kann zur Herstellung eines partikelförmigen Materials zerkleinert werden. Das nach dem Schmelzspinn-Verfahren hergestellte Vormaterial kann beispielsweise in Form eines Granulats weiterverarbeitet werden. Ein solches nach dem Schmelzspinn-Verfahren hergestelltes Granulat hat im Vergleich zu einem pulverförmigen Vormaterial, von dem auf Grund seiner großen Oberfläche eine hohe Explosionsgefahr ausgeht, den Vorteil, dass es sich wesentlich einfacher und ohne besondere Sicherheitsvorkehrungen handhaben lässt. Somit erlaubt der Einsatz eines nach dem Schmelzpinn-Verfahren hergestellten Vormaterials eine vereinfachte und effizientere Prozessführung.

Das in die Vakuumkammer eingebrachte Vormaterial wird gemäß Schritt (b) des erfindungsgemäßen Verfahrens und/oder der erfindungsgemäßen Verwendung im Vakuum entgast. Bei dem Entgasungsprozess wird das Vormaterial, dessen Oberfläche mit Wasserstoff, Oxiden sowie Hydroxiden und Feuchtigkeit kontaminiert sein kann, in einem Vakuum behandelt, um so diese eventuell vorhandenen, unerwünschten Kontaminationen zu entfernen. Die Vakuumentgasung wird in einem geeigneten gasdichten Behälter, auch Vakuumkammer oder Rezipient genannt, durchgeführt, wobei dieser einen Gasauslass aufweist, der über ein Ventil mit einem Vakuumsystem verbunden ist.

In der vorliegenden Erfindung wird das Vakuumentgasen bei einem Vakuum von 0,1 bis 10⁻⁸ mbar durchgeführt. Beispielsweise kann die Vakuumkammer so gesteuert werden, dass das Vakuum in einem Bereich von 8-10⁻² bis 10⁻⁷ mbar, 5.10⁻² bis 10⁻⁶ mbar, 2,5·10⁻² bis 10⁻⁵ mbar oder 10⁻² bis 10⁻⁴ mbar liegt.

Der Entgasungsprozess wird zur Steigerung der Effizienz bei einer erhöhten Temperatur von 275 bis 400°C durchgeführt, vorzugsweise bei einer Temperatur von 275 bis 380°C oder von 275 bis 350°C, besonders bevorzugt bei 290°C.
Das Vakuumentgasen wird gemäß Verfahrensschritt (b) und (d) über eine Dauer von 15 min bis 30 min durchgeführt.

Gemäß einer beispielhaften Ausführungsform der vorliegenden Erfindung wird das Vakuumentgasen gemäß Verfahrensschritt (b) und/oder (d) bei einem Vakuum von 0,05 mbar und einer Temperatur von 290°C über eine Dauer von 15 bis 30 min durchgeführt.

In dem erfindungsgemäßen Verfahren oder dessen Verwendung wird der Vakuumentgasungsschritt (b) durch einen Schritt (c) unterbrochen, in dem das Vormaterial mit Stickstoff begast wird. Gemäß einer Ausführungsform wird der Stickstoff in die Vakuumkammer über den Gasauslass eingeleitet, an dem das Vakuumsystem angeschlossen ist, wobei der Gasauslass mit einem für diesen Zweck geeigneten Ventil versehen ist, z.B. mit einem 3/2-WegeVentil. Es besteht jedoch auch die Möglichkeit den Stickstoff über einen separaten Gaseinlass in die Vakuumkammer einzuleiten. Je nach Ausgestaltung der Vakuumkammer kann das Stickstoffgas beispielsweise auf die Oberfläche des Vormaterials aufgeblasen oder auch von unten durch das Vormaterial hindurch geblasen werden.

Zur Begasung des Vormaterials wird trockener Stickstoff verwendet. Hierdurch kann eine erneute Kontamination des Vormaterials mit Wasserstoff und Wasser verhindert werden. Geeignet ist Stickstoff, der weniger als 1000 ppm Wasser enthält, z.B. weniger als 500 ppm, weniger als 250 ppm, weniger als 100 ppm, weniger als 50 ppm oder weniger als 5 ppm Wasser.

Das Begasen des Vormaterials mit Stickstoff erfolgt über eine Dauer von 1 bis 30 min, 2 bis 20 min oder 5 bis 15 min. Gemäß einer beispielhaften Ausführungsform erfolgt das Begasen des Vormaterials mit Stickstoff über eine Dauer von 10 min. Gemäß einer anderen beispielhaften Ausführungsform wird das Vormaterial mindestens solange mit Stickstoff begast bis in der Vakuumkammer Atmosphärendruck herrscht.

Die Schritte (b) und (c) können einmal oder mehrmals hintereinander durchgeführt werden. Gemäß einer Ausführungsform der vorliegenden Erfindung werden die Schritte (b) und (c) mehrmals hintereinander durchgeführt, beispielsweise 1 bis 10mal, 2 bis 9mal, 3 bis 8mal, 4 bis 7 mal, oder 5 bis 6mal. Vorzugsweise werden die Schritte (b) und (c) 5mal nacheinander durchgeführt.

Ohne auf eine bestimmte Theorie festgelegt zu sein, wird angenommen, dass während der Vakuumentgasung eine Aktivierung der Oberfläche des Vormaterials stattfindet, welche dann die Adsorption sowie eine chemische Reaktion des Stickstoffs mit der AlSc-Legierung ermöglicht. Hierdurch scheinen sich thermisch sehr stabile Scandiumnitrid-Phasen auszubilden. Bei Anwesenheit von Elementen, die das Scandium ergänzen oder ersetzen können, wie z.B. Zirkon, besteht auch die Möglichkeit, dass mit diesen entsprechende Nitrid-Phasen ausgebildet werden, z.B. Zirkonnitrid-Phasen bei Anwesenheit von Zirkon in der Legierung.

Gemäß des erfindungsgemäßen Verfahrens findet im Anschluss an die Schritte (b) und (c) ein abschließendes Vakuumentgasen des Vormaterials als Verfahrensschritt (d) statt. Das Vakuumentgasen wird wie unter Schritt (b) beschrieben durchgeführt.

Gemäß einer beispielhaften Ausführungsform beträgt die Gesamtdauer der Verfahrensschritte (b), (c) und (d) nicht mehr als 3000 min, 500 min, 300 min, 150 min oder 100 min.

Nach dem abschließenden Vakuumentgasen wird das Vormaterial verdichtet. Die Verdichtung kann mechanisch oder mittels Gasdruck erfolgen. Beispiele für geeignete mechanische Verdichtungsverfahren sind Kaltpressen, Isostatisches Pressen oder Vakuumpressen. Ein Beispiel für ein geeignetes Verdichtungsverfahren mittels Gasdruck ist das Heiß-Isostatische-Pressen (HIP). Das Verdichten kann bei Atmosphärendruck oder unter Vakuum erfolgen.

Das Vormaterial wird in Anschluss an den abschließenden Entgasungsschritt (d) in der Vakuumkammer verdichtet. Gemäß einer beispielhaften Ausführungsform wird das Vormaterial in Anschluss an den abschließenden Entgasungsschritt (d) mittels mechanischem Vakuumpressen in der Vakuumkammer verdichtet.

Der verdichtete AlSc-Werkstoff kann beispielsweise eine Dichte größer als 80%, größer als 90%, größer als 95 %, größer als 98% oder größer als 99% aufweisen. Gemäß einer bevorzugten Ausführungsform ist die Dichte des verdichteten AlSc-Werkstoff größer als 95%.

Im Anschluss an das Verdichten kann der erhaltene AlSc-Werkstoff zur Herstellung von Halbzeug und Formteilen umgeformt werden. Beispiele für geeignete Umformungsverfahren sind Extrudieren oder Strangpressen, Walzen, Schmieden, Streckziehen, Stanzen, Fließpressen oder Tiefziehen.

Der nach dem erfindungsgemäßen Verfahren oder dessen Verwendung hergestellte AlSc-Werkstoff weist eine verbesserte Strangpressbarkeit oder Extrudierbarkeit auf. Auf Grund seiner Hochtemperaturbelastbarkeit kann das Strangpressen des erfindungsgemäßen AlSc-Werkstoffs bei höheren Temperaturen durchgeführt werden, wodurch der Fließwiderstand oder Umformungswiderstand des Werkstoffs abnimmt und dieser so besser verformbar wird. Ein "AlSc-Werkstoff mit verbesserter Strangpressbarkeit" im Sinne der vorliegenden Erfindung kann vorzugsweise bei einer Temperatur von mehr als 320°C mittels Strangpressen weiterverarbeitet werden, ohne dass die Zugfestigkeit Rₘ des Werkstoffs gegenüber dem Ausgangsmaterial bei Raumtemperatur, d.h. bei 20°C, signifikant abfällt. Beispielsweise weist der erfindungsgemäße AlSc-Werkstoff nach einer Strangpressung bei etwa 350°C gegenüber dem Ausgangsmaterial bei Raumtemperatur einen Abfall in der Zugfestigkeit Rₘ von weniger als 5% auf und/oder nach einer Strangpressung bei etwa 375°C gegenüber dem Ausgangsmaterial bei Raumtemperatur einen Abfall in der Zugfestigkeit Rₘ von weniger als 10% auf.

Gemäß einer beispielhaften Ausführungsform wird der verdichtete AlSc-Werkstoff mittels Strangpressen bei 320 bis 400°C, vorzugsweise bei 340 bis 375°C oder bei etwa 350°C weiterverarbeitet.

Die nach dem erfindungsgemäßen Verfahren oder seiner Verwendung hergestellten Werkstoffe können beispielsweise zur Herstellung eines geschweißten, gewalzten, geschmiedeten oder stranggepressten oder extrudierten Bauteils für ein Luftfahrzeug, ein Seefahrzeug oder ein Kraftfahrzeug verwendet werden. Gemäß einer bevorzugten Ausführungsform werden die nach dem erfindungsgemäßen Verfahren oder seiner Verwendung hergestellten Werkstoffe zur Herstellung eines stranggepressten oder extrudierten Bauteils für ein Luftfahrzeug, ein Seefahrzeug oder ein Kraftfahrzeug verwendet.

### Beispiel

Als Vormaterial wurde eine AlMgScZr-Legierung eingesetzt, die in der Hauptsache aus Aluminium sowie Zulegierungen von 4,3 Gew.-% Magnesium, 0,7 Gew.-% Scandium, 0,3 Gew.-% Zirkon und 0,5 Gew.-% Mangan besteht, jeweils bezogen auf das Gesamtgewicht der Legierung. Der Anteil an Verunreinigungen wie Fe, Si, Zn, usw. an dem Gesamtgewicht der Legierung lag unterhalb von 0,5 Gew.-%.

Die AlMgScZr-Legierung wurde in Form eines Granulats eingesetzt, das mittels des Schmelzspinn-Verfahrens hergestellt wurde. Die nominelle Banddicke, welche die erreichbare Abkühlgeschwindigkeit während des Schmelzspinn-Verfahrens definiert, betrug 0,100 mm. Hieraus errechnet sich eine maximale Abkühlungsgeschwindigkeit (abgeleitet von dem sogenannten Dendritenarmabstand, der metallografisch ermittelt wurde) von etwa 2·10⁵ K/s.

Aus dem AlMgScZr-Vormaterial wurde nach einem Herstellungsverfahren für AlMgSc-Werkstoffe nach dem Stand der Technik (Verfahren A) ein Werkstoff A und nach dem erfindungsgemäßen Verfahren (Verfahren B) ein Werkstoff B hergestellt. Die Weiterverarbeitung der beiden Werkstoff zu Rundstäben mittels Strangpressen war gleich.

### Verfahren A (Vergleichsbeispiel):

Das Vormaterial wurde in einem Rezipienten mit einem Durchmesser von 31 mm als lose Schüttung mit einer Höhe von 150 mm vorgelegt. Der Rezipient wies einen Gasauslass auf, der über ein Ventil an ein Vakuumsystem angeschlossen wurde. Die Vakuumentgasung wurde bei 5·10⁻² mbar und einer Temperatur von 290°C über eine Dauer von 120 min durchgeführt.

Im Anschluss an die Entgasung wurde das Vormaterial im Rezipienten unter Vakuum in einer 200 t Presse bei einer Temperatur von 290°C und einer Presskraft von etwa 330 N/mm² mechanisch zu einem Bolzen kompaktiert. Der erhaltene Bolzen wies eine Dichte von etwa 99% und eine Höhe von 25 mm auf.

### Verfahren B:

Das Vormaterial wurde in einem Rezipienten mit einem Durchmesser von 31 mm als lose Schüttung mit einer Höhe von 150 mm vorgelegt. Der Rezipient wies einen Gasauslass auf, der über ein 3/2-Wege-Ventil an ein Vakuumsystem und eine Stickstoffquelle angeschlossen wurde. Die Vakuumentgasung wurde bei 5·10⁻² mbar und einer Temperatur von 290°C über eine Dauer von 15 min durchgeführt. Anschließend wurde zur Begasung des Vormaterials trockener Stickstoff mit einem Wassergehalt von weniger als 100 ppm in den Rezipienten eingeleitet bis in der Vakuumkammer Atmosphärendruck herrschte. Der zuvor beschriebene Vakuumentgasungsschritt und die nachfolgende Begasung mit Stickstoff wurden insgesamt 5mal durchgeführt. Danach erfolgte eine abschließende Vakuumentgasung bei 5·10⁻² mbar und einer Temperatur von 290°C. Die Gesamtdauer des Verfahrens betrug 300 min.

Im Anschluss wurde das Vormaterial im Rezipienten unter Vakuum in einer 200 t Presse bei einer Temperatur von 290°C und einer Presskraft von etwa 330 N/mm² mechanisch zu einem Bolzen kompaktiert. Der erhaltene Bolzen wies eine Dichte von etwa 99% und eine Höhe von 25 mm auf.

### Weiterverarbeitung der Werkstoffe A und B

Die gemäß Verfahren A bzw. B erhaltenen und auf Raumtemperatur abgekühlten Bolzen wurden aus dem Rezipienten entnommen und auf einen Durchmesser von 30 mm und eine Länge von 22 mm überdreht. Anschließend wurden die Bolzen in eine Strangpressvorichtung im Ofen auf etwa 320°C aufgeheizt, wobei Aufheizdauer und Haltezeit insgesamt 120 min betrugen. Die Strangpressung erfolgte mit einer 200 t Presse mit einer kontinuierlich steigenden Auspressgeschwindigkeit, wobei die Anfangsgeschwindigkeit 250 mm/min und die Endgeschwindigkeit 4000 mm/min betrug. Die gepresste Profilgeometrie war ein Rundstab mit einem Durchmesser von 6 mm und einer Länge von etwa 500 mm. Das Verpressverhältnis lag bei 25:1.

### Festigkeitsprüfung

Aus den gepressten Rundstäben werden jeweils 3 Rundzugproben gemäß DIN 50125 aus dem Anfangs-, Mitte- und Endbereich des jeweiligen Stabs entnommen. Die Ergebnisse der Festigkeitsprüfung sind in Tabelle 1 dargestellt.

**Tabelle 1**

| Parameter | Werkstoff A (Vergleichsbeispiel) | Werkstoff B |
|---|---|---|
| Zugfestigkeit Rₘ (N/mm²) | Anfang: 580 | Anfang: 578 |
| | Mitte: 514 | Mitte: 588 |
| | Ende: 432 | Ende: 542 |
| Streckgrenze R_{p0.2} (N/mm²) | Anfang: 556 | Anfang: 548 |
| | Mitte: 452 | Mitte: 571 |
| | Ende: 406 | Ende: 541 |

Die Ergebnisse der Festigkeitsprüfung zeigen, dass die Festigkeit des Werkstoffs B weitgehend konstant ist. Mit zunehmender Pressgeschwindigkeit, und der damit einhergehenden zusätzlichen (adiabatischen) Materialverformungserwärmung, bleibt die Festigkeit des nach dem erfindungsgemäßen Verfahren hergestellten Werkstoffs B lange erhalten und fällt erst gegen Strangende geringfügig (um etwa 6%) ab. Dagegen fällt bei dem nach dem Verfahren nach dem Stand der Technik hergestellten Werkstoff A die Festigkeit zum Ende des Stabs stark ab. Der Festigkeitsverlust des Werkstoffs A beträgt in der Strangmitte bereits mehr als 11% und am Strangende sogar mehr als 25%.

Das erfindungsgemäße Verfahren und/oder dessen Verwendung ermöglicht somit die Herstellung von mit Scandium legierten Aluminium-Werkstoffen, die auch bei hohen Umformungsgeschwindigkeiten (Strangpressgeschwindigkeiten) eine gleich bleibend hohe Werkstofffestigkeit aufweisen. Zudem kann das erfindungsgemäß modifizierte AlMgSc-Material bei höheren Temperaturen stranggepresst werden als der Stand der Technik ohne dabei die zuvor beschriebenen großen Festigkeitsverluste zu erleiden.

Weitere Ausführungsbeispiele oder Aspekte der vorliegenden Erfindung sind im Folgenden wiedergegeben:
1. Verfahren zur Herstellung eines hochtemperaturbelastbaren, mit Scandium legierten Aluminium-Werkstoffs umfassend die Schritte:
   a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, wobei das Vormaterial nach dem Schmelzspinn-Verfahren hergestellt wurde,
   b) Vakuumentgasen des Vormaterials bei einem Vakuum von 0,1 bis 10⁻⁸ mbar und einer Temperatur von 275 bis 400 °C über eine Dauer von 15 bis 30 min,
   c) Begasen des Vormaterials mit Stickstoff über eine Dauer von 1 bis 30 min, wobei der Stickstoff einen Wassergehalt von weniger als 1000 ppm enthält, und
   d) abschließendes Vakuumentgasen des Vormaterials bei einem Vakuum von 0,1 bis 10⁻⁸ mbar und einer Temperatur von 275 bis 400 °C über eine Dauer von 15 bis 30 min,
   wobei das Verfahren einen weiteren, zusätzlichen Schritt (e) umfasst, in dem das Vormaterial direkt in Anschluss an Schritt (d) in der Vakuumkammer verdichtet wird.
2. Verfahren gemäß Aspekt 1, wobei das Vormaterial als Granulat vorliegt.
3. Verfahren gemäß Aspekt 1 oder 2, wobei die Schritte (b) und (c) 1 bis 10mal hintereinander durchgeführt werden.
4. Hochtemperaturbelastbarer, mit Scandium legierter Aluminium-Werkstoff, erhältlich durch das Verfahren umfassend die Schritte:
   a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, wobei das Vormaterial nach dem Schmelzspinn-Verfahren hergestellt wurde,
   b) Vakuumentgasen des Vormaterials bei einem Vakuum von 0,1 bis 10⁻⁸ mbar und einer Temperatur von 275 bis 400 °C über eine Dauer von 15 bis 30 min,
   c) Begasen des Vormaterials mit Stickstoff über eine Dauer von 1 bis 30 min, wobei der Stickstoff einen Wassergehalt von weniger als 1000 ppm enthält, und
   d) abschließendes Vakuumentgasen des Vormaterials bei einem Vakuum von 0,1 bis 10⁻⁸ mbar und einer Temperatur von 275 bis 400 °C über eine Dauer von 15 bis 30 min,
   wobei das Verfahren einen weiteren, zusätzlichen Schritt (e) umfasst, in dem das Vormaterial direkt in Anschluss an Schritt (d) in der Vakuumkammer verdichtet wird.
5. Verwendung eines Werkstoffs gemäß Aspekt 4 zur Herstellung eines geschweißten, gewalzten, stranggepressten oder geschmiedeten Bauteils für ein Luftfahrzeug, ein Seefahrzeug oder ein Kraftfahrzeug.
6. Geschweißtes, gewalztes, stranggepresstes oder geschmiedetes Bauteil für ein Luftfahrzeug, ein Seefahrzeug oder ein Kraftfahrzeug bestehend aus einem Werkstoff gemäß Aspekt 4.

## Patentansprüche

1. Verwendung eines Verfahrens umfassend die Schritte:
a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium,
b) Vakuumentgasen des Vormaterials bei einem Vakuum von 0,1 bis 10⁻⁸ mbar und einer Temperatur von 275 bis 400 °C über eine Dauer von 15 bis 30 min,
c) Begasen des Vormaterials mit Stickstoff über eine Dauer von 1 bis 30 min, wobei der Stickstoff einen Wassergehalt von weniger als 1000 ppm enthält, und
d) abschließendes Vakuumentgasen des Vormaterials bei einem Vakuum von 0,1 bis 10⁻⁸ mbar und einer Temperatur von 275 bis 400 °C über eine Dauer von 15 bis 30 min,
zur Herstellung eines hochtemperaturbelastbaren, mit Scandium legierten Aluminium-Werkstoffs, wobei das Verfahren einen weiteren, zusätzlichen Schritt (e) umfasst, in dem das Vormaterial direkt in Anschluss an Schritt (d) in der Vakuumkammer verdichtet wird.

2. Verwendung gemäß Anspruch 1, wobei der hochtemperaturbelastbare, mit Scandium legierte Aluminium-Werkstoff eine verbesserte Strangpressbarkeit aufweist.

3. Verwendung gemäß Anspruch 1 oder 2, wobei das Vormaterial mittels des Schmelzspinn-Verfahren hergestellt wurde.

4. Verwendung gemäß einem der vorherigen Ansprüche, wobei das Vormaterial als Granulat vorliegt.

5. Verwendung gemäß einem der vorherigen Ansprüche, wobei die Schritte (b) und (c) 1 bis 10 mal hintereinander durchgeführt werden.

6. Verfahren zur Herstellung eines hochtemperaturbelastbaren, mit Scandium legierten Aluminium-Werkstoffs umfassend die Schritte:
a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, wobei das Vormaterial nach dem Schmelzspinn-Verfahren hergestellt wurde,
b) Vakuumentgasen des Vormaterials bei einem Vakuum von 0,1 bis 10⁻⁸ mbar und einer Temperatur von 275 bis 400 °C über eine Dauer von 15 bis 30 min,
c) Begasen des Vormaterials mit Stickstoff über eine Dauer von 1 bis 30 min, wobei der Stickstoff einen Wassergehalt von weniger als 1000 ppm enthält, und
d) abschließendes Vakuumentgasen des Vormaterials bei einem Vakuum von 0,1 bis 10⁻⁸ mbar und einer Temperatur von 275 bis 400 °C über eine Dauer von 15 bis 30 min,
wobei das Verfahren einen weiteren, zusätzlichen Schritt (e) umfasst, in dem das Vormaterial direkt in Anschluss an Schritt (d) in der Vakuumkammer verdichtet wird.

7. Hochtemperaturbelastbarer, mit Scandium legierter Aluminium-Werkstoff, erhältlich durch das Verfahren umfassend die Schritte:
a) Einbringen eines Vormaterials umfassend eine Legierung umfassend die Metalle Aluminium und Scandium in eine Vakuumkammer, wobei das Vormaterial eine AlMgMnScZr-Legierung ist, bestehend aus 4.3 Gew.-% Magnesium, 0.7 Gew.-% Scandium, 0.3 Gew.-% Zirkon und 0.5 Gew.-% Mangan, jeweils bezogen auf das Gesamtgewicht der Legierung, wobei der Anteil an Verunreinigungen an dem Gesamtgewicht der Legierung unterhalb von 0.5 Gew.-% liegt, der Rest ist Aluminium, wobei das Vormaterial nach dem Schmelzspinn-Verfahren hergestellt wurde,
b) Vakuumentgasen des Vormaterials bei einem Vakuum von 0,1 bis 10⁻⁸ mbar und einer Temperatur von 275 bis 400 °C über eine Dauer von 15 bis 30 min,
c) Begasen des Vormaterials mit Stickstoff über eine Dauer von 1 bis 30 min, wobei der Stickstoff einen Wassergehalt von weniger als 1000 ppm enthält, und
d) abschließendes Vakuumentgasen des Vormaterials bei einem Vakuum von 0,1 bis 10⁻⁸ mbar und einer Temperatur von 275 bis 400 °C über eine Dauer von 15 bis 30 min,
wobei das Verfahren einen weiteren, zusätzlichen Schritt (e) umfasst, in dem das Vormaterial direkt in Anschluss an Schritt (d) in der Vakuumkammer verdichtet wird.

8. Verwendung eines Werkstoffs gemäß Anspruch 7 zur Herstellung eines geschweißten, gewalzten, stranggepressten oder geschmiedeten Bauteils für ein Luftfahrzeug, ein Seefahrzeug oder ein Kraftfahrzeug.

9. Geschweißtes, gewalztes, stranggepresstes oder geschmiedetes Bauteil für ein Luftfahrzeug, ein Seefahrzeug oder ein Kraftfahrzeug bestehend aus einem Werkstoff gemäß Anspruch 7.

## Claims

1. Use of a method comprising the steps:
a) introducing a primary material comprising an alloy comprising aluminium and scandium into a vacuum chamber, wherein the primary material is an AlMgMnScZr alloy consisting of 4.3 weight-% magnesium, 0.7 weight-% scandium, 0.3 weight-% zircon and 0.5 weight-% manganese, each relative to the overall weight of the alloy, wherein the content of contaminants of the overall weight of the alloy lies under 0.5 weight-%, the remainder being aluminium,
b) vacuum degassing the primary material under a vacuum of 0.1 to 10⁻⁸ mbar and a temperature from 275 to 400°C over a period of 15 to 30 min,
c) gassing the primary material with nitrogen over a period of 1 to 30 min, wherein the nitrogen contains a water content of less than 1000 ppm, and
d) subjecting the primary material to final vacuum degassing under a vacuum of 0.1 to 10⁻⁸ mbar and a temperature from 275 to 400°C over a period of 15 to 30 min,
for producing a high temperature-loadable aluminium material alloyed with scandium, wherein the method comprises another, additional step (e) in which the primary material is compacted in the vacuum chamber immediately after step (d).

2. Use according to claim 1, wherein the high temperature-loadable aluminium material alloyed with scandium has improved extrusion moldability.

3. Use according to claim 1 or 2, wherein the primary material was produced via the melt-spinning method.

4. Use according to any of the preceding claims, wherein the primary material is present in the form of granules.

5. Use according to any of the preceding claims, wherein steps (b) and (c) are performed 1 to 10 times in succession.

6. Method for producing a high temperature-loadable aluminium material alloyed with scandium, comprising the steps:
a) introducing a primary material comprising an alloy comprising aluminium and scandium into a vacuum chamber, wherein the primary material is an AlMgMnScZr alloy consisting of 4.3 weight-% magnesium, 0.7 weight-% scandium, 0.3 weight-% zircon and 0.5 weight-% manganese, each relative to the overall weight of the alloy, wherein the content of contaminants of the overall weight of the alloy lies under 0.5 weight-%, the remainder being aluminium, wherein the primary material was produced via the melt-spinning method,
b) vacuum degassing the primary material under a vacuum of 0.1 to 10⁻⁸ mbar and a temperature from 275 to 400°C over a period of 15 to 30 min,
c) gassing the primary material with nitrogen over a period of 1 to 30 min, wherein the nitrogen contains a water content of less than 1000 ppm, and
d) subjecting the primary material to final vacuum degassing under a vacuum of 0.1 to 10⁻⁸ mbar and a temperature from 275 to 400°C over a period of 15 to 30 min,
wherein the method comprises another, additional step (e) in which the primary material is compacted in the vacuum chamber immediately after step (d).

7. High temperature-loadable aluminium material alloyed with scandium, obtainable by a method comprising the steps:
a) introducing a primary material comprising an alloy comprising aluminium and scandium into a vacuum chamber, wherein the primary material is an AlMgMnScZr alloy consisting of 4.3 weight-% magnesium, 0.7 weight-% scandium, 0.3 weight-% zircon and 0.5 weight-% manganese, each relative to the overall weight of the alloy, wherein the content of contaminants of the overall weight of the alloy lies under 0.5 weight-%, the remainder being aluminium, wherein the primary material was produced via the melt-spinning method,
b) vacuum degassing the primary material under a vacuum of 0.1 to 10⁻⁸ mbar and a temperature from 275 to 400°C over a period of 15 to 30 min,
c) gassing the primary material with nitrogen over a period of 1 to 30 min, wherein the nitrogen contains a water content of less than 1000 ppm, and
d) subjecting the primary material to final vacuum degassing under a vacuum of 0.1 to 10⁻⁸ mbar and a temperature from 275 to 400°C over a period of 15 to 30 min,
wherein the method comprises another, additional step (e) in which the primary material is compacted in the vacuum chamber immediately after step (d).

8. Use of a material according to claim 7 for producing a welded, rolled, extrusion molded or forged component for an aircraft, ship or motor vehicle.

9. Welded, rolled, extrusion welded or forged component for an aircraft, ship or motor vehicle consisting of a material according to claim 7.

## Revendications

1. Utilisation d'un procédé, comprenant les étapes consistant à :
a) introduire un matériau de base comprenant un alliage composé des métaux d'aluminium et de scandium dans une chambre à vide, le matériau de base étant un alliage AlMgMnScZr, composé de 4,3 % en poids de magnésium, 0,7 % en poids de scandium, 0,3 % en poids de zircon et 0,5 % en poids de manganèse, chacun par rapport au poids total de l'alliage, la proportion d'impuretés dans le poids total de l'alliage étant inférieure à 0,5 % en poids, le reste étant de l'aluminium,
b) dégazer sous vide le matériau de base sous un vide de 0,1 à 10⁻⁸ mbar et à une température de 275 à 400 °C pendant une durée de 15 à 30 min,
c) gazer le matériau de base avec de l'azote pendant une durée de 1 à 30 min, l'azote contenant une teneur en eau inférieure à 1 000 ppm, et
d) enfin dégazer sous vide le matériau de base sous un vide de 0,1 à 10⁻⁸ mbar et à une température de 275 à 400 °C pendant une durée de 15 à 30 min,
pour fabriquer un matériau à base d'aluminium allié avec du scandium qui peut être sollicité à haute température, le procédé comprenant une autre étape supplémentaire (e), dans laquelle le matériau de base est comprimé dans la chambre à vide directement après l'étape (d).

2. Utilisation selon la revendication 1, dans laquelle le matériau à base d'aluminium allié avec du scandium qui peut être sollicité à haute température présente une capacité d'extrusion améliorée.

3. Utilisation selon la revendication 1 ou 2, dans laquelle le matériau de base a été fabriqué à partir d'un procédé de filage à l'état fondu.

4. Utilisation selon une des revendications précédentes, dans laquelle le matériau de base existe sous la forme de granulat.

5. Utilisation selon une des revendications précédentes, dans laquelle les étapes (b) et (c) sont réalisées 1 à 10 fois les unes après les autres.

6. Procédé de fabrication d'un matériau à base d'aluminium allié avec du scandium qui peut être sollicité à haute température, comprenant les étapes consistant à :
a) introduire un matériau de base comprenant un alliage composé des métaux d'aluminium et de scandium dans une chambre à vide, le matériau de base étant un alliage AlMgMnScZr, composé de 4,3 % en poids de magnésium, 0,7 % en poids de scandium, 0,3 % en poids de zircon et 0,5 % en poids de manganèse, chacun par rapport au poids total de l'alliage, la proportion d'impuretés dans le poids total de l'alliage étant inférieure à 0,5 % en poids, le reste étant de l'aluminium, dans lequel le matériau de base a été fabriqué selon le procédé de filage à l'état fondu,
b) dégazer sous vide le matériau de base sous un vide de 0,1 à 10⁻⁸ mbar et à une température de 275 à 400 °C pendant une durée de 15 à 30 min,
c) gazer le matériau de base avec de l'azote pendant une durée de 1 à 30 min, l'azote contenant une teneur en eau inférieure à 1 000 ppm, et
d) enfin dégazer sous vide le matériau de base sous un vide de 0,1 à 10⁻⁸ mbar et à une température de 275 à 400 °C pendant une durée de 15 à 30 min,
le procédé comprenant une autre étape supplémentaire (e), dans laquelle le matériau de base est comprimé dans la chambre à vide directement après l'étape (d).

7. Matériau à base d'aluminium allié avec du scandium qui peut être sollicité à haute température, qui peut être obtenu par le procédé comprenant les étapes consistant à :
a) introduire un matériau de base comprenant un alliage composé des métaux d'aluminium et de scandium dans une chambre à vide, le matériau de base étant un alliage AlMgMnScZr, composé de 4,3 % en poids de magnésium, 0,7 % en poids de scandium, 0,3 % en poids de zircon et 0,5 % en poids de manganèse, chacun par rapport au poids total de l'alliage, la proportion d'impuretés dans le poids total de l'alliage étant inférieure à 0,5 % en poids, le reste étant de l'aluminium, dans lequel le matériau de base a été fabriqué selon le procédé de filage à l'état fondu,
b) dégazer sous vide le matériau de base sous un vide de 0,1 à 10⁻⁸ mbar et à une température de 275 à 400 °C pendant une durée de 15 à 30 min,
c) gazer le matériau de base avec de l'azote pendant une durée de 1 à 30 min, l'azote contenant une teneur en eau inférieure à 1 000 ppm, et
d) enfin dégazer sous vide le matériau de base sous un vide de 0,1 à 10⁻⁸ mbar et à une température de 275 à 400 °C pendant une durée de 15 à 30 min,
le procédé comprenant une autre étape supplémentaire (e), dans laquelle le matériau de base est comprimé dans la chambre à vide directement après l'étape (d).

8. Utilisation d'un matériau selon la revendication 7 pour fabriquer un composant soudé, laminé, extrudé ou forgé pour un aéronef, un vaisseau ou un véhicule automobile.

9. Composant soudé, laminé, extrudé ou forgé pour un aéronef, un vaisseau ou un véhicule automobile constitué d'un matériau selon la revendication 7.
